# EUROPÄISCHE PATENTSCHRIFT

(11) **EP 0 866 880 B1**
(45) Veröffentlichungstag und Bekanntmachung des Hinweises auf die Patenterteilung: **05.04.2000**
(21) Anmeldenummer: 96943075.0
(22) Anmeldetag: 10.12.1996
(51) Int. Cl.: C21C 1/02

(54) **ENTSCHWEFELUNGSMITTEL ZUR KOINJEKTIONS-BEHANDLUNG VON ROHEISENSCHMELZEN**
DESULPHURATING AGENT FOR CO-INJECTION TREATMENT OF PIG IRON MELTS
AGENT DE DESULFURATION POUR TRAITEMENT PAR CO-INJECTION DE FONTE A L'ETAT LIQUIDE

(30) Priorität: 12.12.1995 DE 19546235
(43) Veröffentlichungstag der Anmeldung: 30.09.1998
(73) Patentinhaber: SKW Trostberg Aktiengesellschaft, 83308 Trostberg (DE)
(72) Erfinder: NEUER, Bernd, D-83530 Schnaitsee (DE)
(74) Vertreter: Huber, Bernhard, Dipl.-Chem.
(86) Internationale Anmeldenummer: EP9605515
(87) Internationale Veröffentlichungsnummer: WO9721841

(56) Entgegenhaltungen:
- EP-A- 0 164 592
- DE-A- 2 911 657
- DE-C- 3 831 831
- FR-A- 2 688 230
- STEEL TIMES INTERNATIONAL - INCORPORATING IRON & STEEL INTERNATIONAL, Bd. 14, Nr. 3, 1.Mai 1990, REDHILL, SURREY,GB, Seite 18 XP000137808 "CO-INJECTION FOR HOT METAL DESULPHURISATION"

## Beschreibung

Die Erfindung betrifft ein Mittel und ein Verfahren zum Entschwefeln von Roheisenschmelzen durch Koinjektion von Magnesium-Granulat und einer zweiten Komponente.

Injektionsmetallurgische Verfahren zum Einbringen von Entschwefelungsmitteln in Roheisenschmelzen außerhalb des Hochofens sind weitverbreitet. In der Praxis haben sich hierfür insbesondere Entschwefelungsgemische durchgesetzt, die aus den beiden Komponenten Magnesium und Calciumcarbid oder/und Kalk bestehen, die erst unmittelbar vor dem Einbringen in die Schmelze vermischt werden.

Die gemeinsame Zugabe der beiden getrennt zugeführten Komponenten mit Hilfe von Koinjektoren macht einen relativ großen apparativen Aufwand erforderlich. Unabdingbare Voraussetzung für die exakte Dosierung der Komponenten ist dabei eine homogene Mischung am Blaslanzenaustritt. Die Homogenität der verwendeten Mischung in der Förderlanze hängt beim Koinjektionsverfahren aber ganz stark von den jeweiligen pneumatischen Fördereigenschaften der Einzelkomponenten ab, weshalb insbesondere das Problem besteht, daß die speziellen Eigenschaften des eingesetzten Magnesium-Granulats eine reibungslose pneumatische Förderung im Vorfeld der eigentlichen Schmelzebehandlung erschweren.

So werden allgemein Magnesium-Feinanteile unter 0,1 mm zur Vermeidung der Gefahr einer Staubexplosion abgelehnt. Aus Sicherheitsgründen hat sich in der Praxis deshalb auch ein Magnesium-Granulat durchgesetzt, das eine Körnung von etwa 0,1 bis 0,8 mm aufweist, wobei die Granulate zur zusätzlichen Erhöhung der Sicherheit auch umhüllt sein können. Die Umhüllung der Granulate erfüllt dabei den Zweck, die relativ leichte Brennbarkeit des hochreaktiven Metalls herabzusetzen.

Diese sogenannte "Passivierung" des pyrogenen Magnesiums erfolgt üblicherweise durch die Beschichtung mit organischen Stickstoffverbindungen, von denen sich Verbindungen vom NCN-Typ, also beispielsweise s-Triazine und Guanidinverbindungen, in der Praxis als besonders geeignet erwiesen haben. Bevorzugt werden Dicyandiamid, Melamin oder Melamincyanurat, Guanylharnstoff oder Guanylharnstoffphosphat, die mit Hilfe eines Haftvermittlers (meist viskose Mineralöle oder pflanzliche Öle) auf das feinteilige Magnesiumkorn aufgebracht werden, das solchermaßen beschichtet nun sicher zum Entschwefeln von Roheisenschmelzen eingesetzt werden kann (DE-PS 41 38 231). In der Literaturschrift Steel Times Int. (1990), Mai, Nr. 3, Seite 18 zur Koinjektion von Magnesiumpulver und Calciumcarbid wird erwähnt, daß die mit Kalk umhüllter Magnesiumpartikel (< 0,85 mm) in einen Trägerstrom aus Calciumcarbid injiziert werden.

Zur Einhaltung iner hohen Produktivität der Zerkleinerungsanlagen fertigen die Hersteller der Magnesium-Granulate ein Produkt, das einen relativ hohen Anteil an Teilchen der Größe zwischen 0,5 und 0,8 mm aufweist. Nachteil eines Granulates mit dieser Korngrößenverteilung ist aber, daß sich die grobkörnigen Anteile nur äußerst schlecht und deshalb auch nur sehr aufwendig pneumatisch fördern lassen und deshalb sehr lange Entlade- und Stillstandzeiten der Silo-Fahrzeuge bedingen, wobei auf Seite der Anwender auch sehr hohe Verbräuche an inertem Fördergas, in der Regel Stickstoff, notwendig werden, was das Koinjektionsverfahren zusätzlich verteuert.

Aus der Druckschrift FR-A-2 688 230 ist ein Entschwefelungsmittel bekannt, das in der Form eines Extrudats bestehend aus Magnesiumpulver und/oder Calciumcarbidpulver der Körnungen 0-0,2 mm bzw. 0-0,1 mm und einem thermoplastichen Polymer vorliegt.

Die Patentschrift DE-PS-3 831 831 beschreibt ein Mittel, das sich aus einem mit Kieselsäure ummantelten Magnesiumgranulat und Calciumcarbid der Körnung 0,1 bis 3 mm zusammensetzt.

Aufgabe der Erfindung ist daher die Überwindung dieser bei der pneumatischen Förderung von Magnesium-Granulat im Rahmen der Koinjektions-Behandlung auftretenden Schwierigkeiten.

Gelöst wird diese Aufgabe erfindungsgemäß durch ein Entschwefelungsmittel für die Koinjektions-Behandlung von Roheisenschmelzen durch Injektion von Magnesium-Granulat mit einer Korngröße zwischen 0,1 und 0,8 mm und, getrennt davon der zweiten Injektionskomponente, welches dadurch gekennzeichnet ist, daß das Magnesium-Granulat 5 bis 20 Gew.-% Calciumcarbid mit einer Körnung ≤ als 0,1 mm enthält.

Ein weiterer Gegenstand der Erfindung ist ein Verfahren zum Entschwefeln von Roheisen durch Koinjektion von Magnesium-Granulat mit einer Korngröße von 0,1 bis 0,8 mm und einer zweiten Komponente, wobei diese beiden Komponenten getrennt, pneumatisch gefördert und erst unmittelbar vor dem Einbringen in die Schmelze gemischt werden, welches dadurch gekennzeichnet ist, daß man ein Magnesium-Granulat verwendet, welches 5 bis 20 Gew.-% Calciumcarbid mit einer Körnung ≤ 0,1 mm enthält.

Der Kern der Erfindung besteht also darin, daß 5 bis 20 Gew.-% des Magnesium-Granulats für Calciumcarbid mit einer Körnung ≤ 0,1 mm ersetzt werden. Bevorzugt beträgt die Menge an Calciumcarbid 8 bis 12 Gew.-%. Das Magnesium-Granulat kann in an sich bekannter Weise in umhüllter Form vorliegen. Bevorzugt besteht die Hülle der Magnesiumkörner aus organischen Stickstoffverbindungen, insbesondere solchen vom NCN-Typ wie oben näher erläutert.

Die erfindungsgemäße Entschwefelungsmittelkomponente wird getrennt von der anderen Koinjektionskomponente, die in der Regel Calciumcarbid oder/und Kalk ist, gefördert und erst unmittelbar vor dem Einbringen in die Roheisenschmelze mit der anderen Koinjektionskomponente möglichst homogen gemischt.

Überraschend hat sich gezeigt, daß sich mit dem Zusatz dieser überaus feinteiligen Komponente zum Magnesium-Granulat nicht nur dessen angestrebte, bessere Fluidisierung und problemlose pneumatische Förderung in einfacher Weise erreichen läßt, sondern daß auch die Bruttoverbräuche an Magnesium herabgesetzt werden. Die Substitution von 5 bis 20 Gew.-% der Magnesium-Granulate durch das feinteilige Calciumcarbid bewirkt bei sonst gleicher Verfahrensweise statistisch signifikant gleiche Entschwefelungsleistungen des Mittels im Vergleich mit nicht Calciumcarbid-angereichertem Magnesium-Granulat, obwohl 5 bis 20 Gew.-% weniger Magnesium eingesetzt wurden.

Dieser Effekt ist besonders überraschend, da die bisherigen Erfahrungen gezeigt haben, daß die spezifische Entschwefelungswirkung des Magnesiums etwa siebenfach stärker ist als die des Calciumcarbids, d.h. in bezug auf die Entschwefelungswirkung wurde bisher angenommen, daß eine bestimmte Menge an Magnesium nur durch die siebenfache Menge an Calciumcarbid ersetzt werden kann.

Der Vorteil des erfindungsgemäßen Entschwefelungsmittels zeigt sich aber auch in anderen Bereichen: So konnte die Förderrate bei der Entladung der Silo-Fahrzeuge durch den Einsatz des Mittels von durchschnittlich 200 bis 240 kg min⁻¹ auf ca. 500 kg/min⁻¹ gesteigert werden, womit auch eine entsprechende Reduzierung des Verbrauchs an Fördergas verbunden ist.

Auch aus wirtschaftlicher Sicht bringt die Erfindung somit eine deutliche Verbesserung. Da die Magnesiumpreise verglichen mit Calciumcarbid um eine Größenordnung höher liegen, bedeutet der Ersatz von bis zu 20 Gew.-% Magnesium durch das preiswertere Calciumcarbid bei gleicher Entschwefelungsleistung eine deutliche Kostensenkung bei der Roheisenentschwefelung.

### Beispiele

### Beispiel 1 (Vergleich)

Verwendet wurde ein Entschwefelungsgemisch bestehend aus nicht umhülltem Mg-Granulat der Korngrößenverteilung zwischen 0,1 und 0,8 mm als 1. Koinjektionskomponente und Calciumcarbid der Körnung < 0,1 mm als 2. Koinjektionskomponente. Aus 1000 Chargen einer normalen Produktionskampagne eines Stahlwerkes wurden 14 Chargen ausgewählt, die anschließend exakt von 0,05 % [S] auf 0,005 % [S] entschwefelt wurden. Bei einem mittleren Chargengewicht von 210 t lagen die Verbräuche an Entschwefelungsgemisch im Schnitt bei:
Mg (1. Koinjektionskomponente): 70 kg/Charge = 0,33 kg/t
Ca-Carbid (2. Koinjektionskomponente): 335 kg/Charge = 1,60 kg/t

Die Förderrate der 1. Koinjektionskomponente betrug ca. 215 kg·min⁻¹.

### Beispiel 2 (Erfindung)

Im Gegensatz zum Vergleichsversuch betrugen die mittleren Verbräuche an Entschwefelungsgemisch, bei dem die erfindungsgemäße 1. Koinjektionskomponente aus 90 Gew.-% Mg und 10 Gew.-% feinteiliges Ca-Carbid der Körnung < 0,1 mm bestand, für die Koinjektionsbehandlung von 14 Chargen an Roheisenschmelze und bei 206 t durchschnittlichem Chargengewicht für:
90 Gew.-% Mg + 10 Gew.-%: 68 kg/Charge = 0,33 kg/t = (1. Koinjektionskomponente) 0,3 kg Mg/t
Ca-Carbid : 329 kg/Charge = 1,60 kg/t (2. Koinjektionskomponente)

Mit einer zu 10 Gew.-% an Mg reduzierten Mg-Komponente war somit eine gleichwertige Entschwefelungsleistung von 0,05 % [S] auf 0,005 % [S] zu erzielen. Die Förderrate der 1. Koinjektionskomponente betrug 490 kg·min⁻¹.

## Patentansprüche

1. Entschwefelungsmittel für die Koinjektions-Behandlung von Roheisenschmelzen durch Injektion von Magnesium-Granulat mit einer Korngröße zwischen 0,1 und 0,8 mm und, getrennt davon der zweiten Injektionskomponente,
**dadurch gekennzeichnet,**
daß das Magnesium-Granulat 5 bis 20 Gew.-% Calciumcarbid mit einer Körnung ≤ als 0,1 mm enthält.

2. Mittel nach Anspruch 1,
**dadurch gekennzeichnet,**
daß das Magnesium-Granulat 8 bis 12 Gew.-% des feinteiligen Calciumcarbids enthält.

3. Mittel nach Anspruch 1 oder 2,
**dadurch gekennzeichnet,**
daß die Körner des Granulats in umhüllter Form vorliegen.

4. Mittel nach Anspruch 3,
**dadurch gekennzeichnet,**
daß die Hülle der Magnesiumkörner aus organischen Stickstoffverbindungen, insbesondere solchen vom NCN-Typ, besteht.

5. Verfahren zum Entschwefeln von Roheisen durch Koinjektion von Magnesium-Granulat mit einer Korngröße von 0,1 bis 0,8 mm und einer zweiten Komponente, wobei diese beiden Komponenten getrennt, pneumatisch gefördert und erst unmittelbar vor dem Einbringen in die Schmelze gemischt werden,
**dadurch gekennzeichnet,**
daß man ein Magnesium-Granulat verwendet, welches 5 bis 20 Gew.-% Calciumcarbid mit einer Körnung ≤ 0,1 mm enthält.

6. Verfahren nach Anspruch 5,
**dadurch gekennzeichnet,**
daß man ein Magnesium-Granulat verwendet, welches 8 bis 12 Gew.-% des feinteiligen Calciumcarbids enthält.

7. Verfahren nach Anspruch 5 oder 6,
**dadurch gekennzeichnet,**
daß das Magnesium-Granulat in umhüllter Form eingesetzt wird.

8. Verfahren nach Anspruch 7,
**dadurch gekennzeichnet,**
daß ein mit organischen Stickstoffverbindungen, insbesondere solchen vom NCN-Typ umhülltes Magnesium verwendet wird.

9. Verfahren nach einem der Ansprüche 5 bis 8,
**dadurch gekennzeichnet,**
daß die zweite Koinjektionskomponente aus Calciumcarbid oder Kalk besteht.

## Claims

1. Desulfurizing agent for the coinjection treatment of pig iron melts by injecting magnesium granulate with a grain size between 0.1 and 0.8 mm and, separately, the second injection component,
**wherein**
the magnesium granulate contains 5 to 20 % by weight calcium carbide with a grain size of ≤ 0.1 mm.

2. Agent as claimed in claim 1,
**wherein**
the magnesium granulate contains 8 to 12 % by weight of the finely divided calcium carbide.

3. Agent as claimed in claim 1 or 2,
**wherein**
the particles of the granulate are in a coated form.

4. Agent as claimed in claim 3,
**wherein**
the coating of the magnesium particles is composed of organic nitrogen compounds, in particular those of the NCN type.

5. Process for desulfurizing pig iron by coinjection of magnesium granulate with a grain size of 0.1 to 0.8 mm and a second component in which these two components are separately conveyed pneumatically and are only mixed immediately before introduction into the melt,
**wherein**
a magnesium granulate is used which contains 5 to 20 % by weight calcium carbide with a grain size of ≤ 0.1 mm.

6. Process as claimed in claim 5,
**wherein**
a magnesium granulate is used which contains 8 to 12 % by weight of the finely divided calcium carbide.

7. Process as claimed in claim 5 or 6,
**wherein**
the magnesium granulate is used in a coated form.

8. Process as claimed in claim 7,
**wherein**
a magnesium coated with organic nitrogen compounds especially those of the NCN type is used.

9. Process as claimed in one of the claims 5 to 8,
**wherein**
the second coinjection component is composed of calcium carbide or lime.

## Revendications

1. Agent de désulfuration pour le traitement par co-injection de fonte à l'état liquide par injection de granulats de magnésium ayant une granulométrie entre 0,1 et 0,8 mm et, de façon séparée du deuxième composant d'injection,
caractérisé en ce que le granulat de magnésium contient 5 à 20% en poids de carbure de calcium d'une granulométrie ≤ 0,1 mm.

2. Procédé selon la revendication 1,
caractérisé en ce que le granulat de magnésium contient de 8 à 12% en poids du carbure de calcium finement divisé.

3. Procédé selon la revendication 1 ou 2,
caractérisé en ce que les grains des granulats se présentent dans une forme non enrobée.

4. Procédé selon la revendication 3,
caractérisé en ce que l'enveloppe des particules de magnésium consistent en des compositions d'azote organique, en particulier celles de type NCN.

5. Procédé pour la désulfuration de la fonte par co-injection de granulats de magnésium avec une granulométrie de 0,1 à 0,8 mm et d'un second composant, ces deux composants étant acheminés séparément par voie pneumatique et ne sont mélangés ensemble que juste avant l'introduction dans le bain de fusion,
caractérisé en ce que l'on utilise un granulat de magnésium qui contient 5 à 20% en poids de carbure de calcium d'une granulométrie ≤ 0,1 mm.

6. Procédé selon la revendication 5,
caractérisé en ce que l'on utilise un granulat de magnésium qui contient 8 à 12% en poids du carbure de calcium finement réparti.

7. Procédé selon la revendication 5 ou 6,
caractérisé en ce que le granulat de magnésium est mis en oeuvre dans la forme non enrobée.

8. Procédé selon la revendication 7,
caractérisé en ce que l'on utilise un magnésium enrobé par des compositions d'azote organique en particulier de type NCN.

9. Procédé selon l'une des revendications 5 à 8,
caractérisé en ce que le deuxième composant de co-injection consiste en du carbure de calcium ou de la chaux.
